# EUROPÄISCHE PATENTSCHRIFT

(11) **EP 1 332 027 B1**
(45) Veröffentlichungstag und Bekanntmachung des Hinweises auf die Patenterteilung: **18.03.2009**
(21) Anmeldenummer: 01993530.3
(22) Anmeldetag: 13.10.2001
(51) Int. Cl.: B27N 3/06

(54) **VERFAHREN ZUR HERSTELLUNG EINES FORMTEILS**
METHOD FOR PRODUCING A SHAPED PART
PROCEDE DE PRODUCTION D'UNE PIECE MOULEE

(30) Priorität: 10.11.2000 DE 20019180 U
(43) Veröffentlichungstag der Anmeldung: 06.08.2003
(73) Patentinhaber: Munksjö Paper GmbH, 73432 Aalen (DE)
(72) Erfinder: RATHGEB, Erich, 73434 Aalen (DE)
(74) Vertreter: Meyer-Roedern, Giso
(86) Internationale Anmeldenummer: PCT/DE2001/003934
(87) Internationale Veröffentlichungsnummer: WO 2002/038345

(56) Entgegenhaltungen:
- DE-A- 2 426 518
- DE-U- 20 019 180
- US-A- 3 514 353
- US-A- 4 045 262

## Beschreibung

Die Erfindung betrifft ein Verfahren zur Herstellung eines Formteils.

Aufgabe der Erfindung ist es, ein Verfahren zur Herstellung eines Formteils mit einer dreidimensional strukturierten duroplastischen Oberfläche speziell für Möbel und Bauteile aus Holz und Holzwerkstoffen zu schaffen.

Bei dem diese Aufgabe lösenden Verfahren wird ein Dekorpapier, das einen Anteil Baumwoll-Linters hat, der mindestens 10 Gew.% und bis zu 100 Gew.% des Gesamtfaseranteils im Papier beträgt, mit einem vernetzbaren aminoplastischen Harz imprägniert, auf einen Träger aus Holzwerkstoff aufgebracht und unter Vernetzung des Harzes unter Druck und bei erhöhter Temperatur dreidimensional verformt.

Das Verformen geschieht vorzugsweise durch Pressen.

Bei den Baumwoll-Linters handelt es sich um Streubaumwolle natürlichen Ursprungs, die in geeigneter Weise aufgearbeitet sein kann.

Dekorpapier wird herkömmlicherweise auf der Basis von Zellstoff als dem alleinigen Fasermaterial hergestellt. Die Lehre der Erfindung geht dahin, den Zellstoff ganz oder zum Teil durch Baumwoll-Linters zu ersetzen, so daß sich der Faseranteil des Papiers aus Baumwoll-Linters oder einer Mischung von Baumwoll-Linters und Zellstoff zusammensetzt.

Zellstoff ist fast reine Zellulose. Die Mischung von Baumwoll-Linters und Zellstoff ist also im wesentlichen eine Mischung von Baumwoll-Linters und Zellulose.

Baumwoll-Linters lassen sich allein oder zusammen mit Zellstoff genauso auf einer Papiermaschine verarbeiten, wie reiner Zellstoff. Es versteht sich, daß das erfindungsgemäß verwendete Dekorpapier neben dem Fasermaterial die üblichen anderen Bestandteile eines Dekorpapiers wie z. B. Füllstoffe und Pigmente enthalten kann.

Papier mit einem Faseranteil Baumwoll-Linters ist für andere Anwendungen bekannt. So wird bei der US 5 089 327 A Papier, das zu 8 % bis 16 % aus Baumwoll-Linters besteht, in einer Leimpresse bis zur Sättigung mit einem als Antistatikum wirkenden Polymer getränkt. Die erhaltene Bahn wird zu einem mehrlagigen Hochdrucklaminat weiterverarbeitet. Das Laminat ist ein Flachteil. Ein dreidimensionales Verformen findet nicht statt.

Die US 4 061 823 A betrifft ein Hochdrucklaminat, dessen Kernlagen aus Baumwoll-Linters in Papierform bestehen und gehärtetes Phenolharz enthalten. Auch bei diesem Laminat handelt es sich um ein Flachteil und nicht um ein dreidimensionales Formteil.

Bei einer bevorzugten Ausführungsvariante werden Träger und Dekorpapier zusammen verformt. Das geschieht vorzugsweise durch Pressen in einer Formprägepresse (In-mould Presse).

Bei einer alternativ bevorzugten Ausführungsvariante wird ein Träger mit einer dreidimensionalen Oberflächenkontur verwendet und das Dekorpapier dieser Kontur entsprechend verformt. Das geschieht vorzugsweise durch Pressen in einer Membranpresse.

Vorzugsweise wird ein Dekorpapier verwendet, dessen Faseranteil sich aus Baumwoll-Linters und Zellstoff zusammensetzt. Der Anteil Baumwoll-Linters sollte 10 bis 80 Gew.%, vorzugsweise 20 bis 80 Gew.% des Gesamtfaseranteils im Papier betragen.

Des erfindungsgemäß verwendete Dekorpapier hat ein Flächengewicht von 40 bis 200 g/m². Es handelt sich um ein voluminöses Papier von hoher Saugfähigkeit, Flexibilität und Reißfestigkeit. Das große Volumen und die hohe Saugfähigkeit des Papiers stellen eine maximale Harzaufnahme bei dem Imprägniervorgang sicher.

Das Papier läßt ich bedrucken. Für Großserienartikel kommt ein Tiefdruck oder Siebdruck vorzugsweise mit für den Dekordruck üblichen wässrigen Druckfarbensystemen in Betracht. Für Kleinserien und Sonderanfertigungen ist an einen Digitalprint zu denken.

Bei einer bevorzugten Ausführungsvariante wird ein Dekorpapier mit einem Oberflächenauftrag eines Puffersystems verwendet, das die Aushärtungsreaktion von aminoplastischem Harz steuert. Das Puffersystem wird mit einem geeigneten Auftragaggregat, beispielsweise einer Leimpresse, auf das Dekorpapier aufgebracht.

Bei einer alternativ bevorzugten Ausführungsvariante wird ein Dekorpapier mit dem Masseeintrag eines Puffersystems verwendet, das die Aushärtungsreaktion von aminoplastischem Harz steuert. Das Puffersystem wird in die Masse eingetragen, die auf der Papiermaschine zur Verarbeitung kommt.

Bei einer bevorzugten Ausführungsvariante wird als Träger eine Holzfasermatte, Holzspanplatte oder Holzfaserplatte, insbesondere Hartfaserplatte, MDF-Platte oder HDF-Platte verwendet.

Bei einer bevorzugten Ausführungsvariante wird das Dekorpapier einlagig auf den Träger aufgebracht.

Die Erfindung wird im folgenden anhand von Beispielen näher erläutert.

### Beispiel 1

Dekorpapier mit einem hohen Faseranteil Baumwoll-Linters wird mit einem aminoplastischen Harz imprägniert. Danach wird das Papier getrocknet und auf einen Träger aus Holzwerkstoff, beispielsweise eine Holzfasermatte, Hartfaserplatte, MDF-Platte (medium density fiber board; Faserplatte mittlerer Dichte) oder HDF-Platte (high density fiber board; Faserplatte hoher Dichte) aufgebracht.

Träger und Papier werden in einer Formprägepresse (in-mould) dreidimensional verformt. Unter dreidimensionaler Verformung ist eine Verformung in der Länge, Breite und Höhe zu verstehen.

Die Formprägepresse hat Prägewerkzeuge in Form einer Patrize und einer Matrize, zwischen denen Träger und Papier zusammen verpreßt werden. Patrize und Matrize haben eine komplementäre Oberflächenkontur, die sich als Negativ an dem Preßteil abbildet. Bei diesem Typ von Presse wird der Träger mit verformt.

Der Träger und das mit aminoplastischem Harz imprägnierte Dekorpapier werden zusammen einem Druck von mehr als 100 bar (10 MPa) und einer Temperatur von 100 °C bis 140 °C ausgesetzt und über eine Dauer von 1 bis 5 min in einem Schritt verpresst. Dabei erfolgt gleichzeitig eine Vernetzung des aminoplastischen Harzes und eine Verformung des gesamten Aufbaues. Für den Prozeß der Vernetzung und Aushärtung kann das Harz geeignete Katalysatoren (Härter) enthalten.

Nach dem Preßvorgang erhält man einen Rohling mit einer duroplastischen (thermoduren) Oberflächenschicht. Der Rohling kann in der Möbelindustrie zu einer duroplastischen Möbeloberfläche weiterverarbeitet werden.

Gegenüber herkömmlichen thermoplastischen Möbeloberflächen zeichnet sich die erfindungsgemäße duroplastische Möbeloberfläche durch bessere Kratzfestigkeit, Wärmebeständigkeit, Haftung auf dem Trägermaterial, Lichtbeständigkeit, Chemikalienbeständigkeit und Recyclingfähigkeit aus.

### Beispiel 2

Es wird ein Träger mit einer vorgegebenen dreidimensionalen Oberflächenkontur verwendet. Exemplarisch sei eine entsprechend vorgefräste MDF-Platte genannt.

Das mit aminoplastischem Harz imprägnierte Dekorpapier wird auf den Träger aufgebracht und zusammen damit in die druckdichte Preßkammer einer Membranpresse gebracht. Die Preßkammer wird durch Anlegen von Vakuum entlüftet. Sodann werden Träger und Dekorpapier mit einer auf 100 °C bis 120 °C vorgeheizten Membran bei einem Druck von 5 bis 18 bar (0,5 bis 1,8 MPa) in einem Arbeitsgang miteinander verpreßt. Der Druck wird durch Druckluft oder temperiertes Öl aufgebracht. Die Dauer des Preßvorgangs beträgt ca. 1 bis 5 min.

In der Membranpresse wird allein das imprägnierte Dekorpapier verformt. Es paßt sich der vorgegebenen Oberflächenkontur des Trägers an und bildet darauf eine duroplastische (thermodure) Oberflächenschicht. Bei diesem Typ von Presse wird der Träger nicht mit verformt.

### Ergebnis

Das verwendete Dekorpapier hält den Belastungen stand, die beim Formprägepressen und Membranpressen unter gleichzeitiger Verformung des Papiers und Aushärtung des aminoplastischen Harzes einhergehen. Es tritt keine Rißbildung auf. Maßgeblich dafür ist, daß das Papier einen Faseranteil Baumwoll-Linters von mindestens 10 Gew.% hat. Im Ergebnis erhält man durch Verpressen eines Dekorpapiers erstmals eine dreidimensional verformte duroplastische Oberflächenschicht.

## Patentansprüche

1. Verfahren zur Herstellung eines Formteils, bei dem ein Dekorpapier, das einen Anteil Baumwoll-Linters hat, der mindestens 10 Gew.% und bis zu 100 Gew.% des Gesamtfaseranteils im Papier beträgt, mit einem vernetzbaren aminoplastischen Harz imprägniert, auf einen Träger aus Holzwerkstoff aufgebracht und unter Vernetzung des Harzes unter Druck und bei erhöhter Temperatur dreidimensional verformt wird.

2. Verfahren nach Anspruch 1, **dadurch gekennzeichnet, daß** das Verformen durch Pressen geschieht.

3. Verfahren nach Anspruch 1 oder 2, **dadurch gekennzeichnet, daß** Träger und Dekorpapier zusammen verformt werden, und zwar vorzugsweise durch Pressen in einer Formprägepresse (In-mould Presse).

4. Verfahren nach Anspruch 1 oder 2, **dadurch gekennzeichnet, daß** ein Träger mit einer dreidimensionalen Oberflächenkontur verwendet und das Dekorpapier dieser Kontur entsprechend verformt wird, und zwar vorzugsweise durch Pressen in einer Membranpresse.

5. Verfahren nach einem der Ansprüche 1 bis 4, **dadurch gekennzeichnet, daß** ein Dekorpapier verwendet wird, dessen Faseranteil sich aus Baumwoll-Linters und Zellstoff zusammensetzt.

6. Verfahren nach einem der Ansprüche 1 bis 5, **dadurch gekennzeichnet, daß** ein Dekorpapier verwendet wird, das einen Anteil Baumwoll-Linters hat, der 10 bis 80 Gew.%, vorzugsweise 20 bis 80 Gew.% des Gesamtfaseranteils im Papier beträgt.

7. Verfahren nach einem der Ansprüche 1 bis 6, **dadurch gekennzeichnet, daß** ein bedruckbares Dekorpapier verwendet wird.

8. Verfahren nach einem der Ansprüche 1 bis 7, **dadurch gekennzeichnet, daß** ein Dekorpapier mit einem Oberflächenauftrag eines Puffersystems verwendet wird, das die Aushärtungsreaktion von aminoplastischem Harz steuert.

9. Verfahren nach einem der Ansprüche 1 bis 8, **dadurch gekennzeichnet, daß** ein Dekorpapier mit dem Masseeintrag eines Puffersystems verwendet wird, das die Aushärtungsreaktion von aminoplastischem Harz steuert.

10. Verfahren nach einem der Ansprüche 1 bis 9, **dadurch gekennzeichnet, daß** als Träger eine Holzfasermatte, Holzspanplatte oder Holzfaserplatte, insbesondere Hartfaserplatte, MDF-Platte oder HDF-Platte verwendet wird.

11. Verfahren nach einem der Ansprüche 1 bis 10, **dadurch gekennzeichnet, daß** das Dekorpapier einlagig auf den Träger aufgebracht wird.

## Claims

1. A method for making a shaped article, wherein a decorative paper whose cotton linters content is at least 10 wt% and can be as high as 100 wt% of the total fiber content in the paper is impregnated with a cross-linkable aminoplastic resin, applied on a carrier of wood-based material and formed to a three-dimensional structure under pressure and at elevated temperature while the resin undergoes cross-linking.

2. A method according to claim 1**, characterized in that** forming is achieved by pressing.

3. A method according to claim 1 or 2, **characterized in that** carrier and decorative paper are formed together, preferably by pressing in a stamping (in-mold) press.

4. A method according to claim 1 or 2, **characterized in that** a carrier having a three-dimensional surface contour is used and the decorative paper is formed to match this contour, preferably by pressing in a membrane press.

5. A method according to one of claims 1 to 4, **characterized in that** there is used a decorative paper whose fiber content is composed of cotton linters and cellulosic material.

6. A method according to one of claims 1 to 5, **characterized in that** there is used a decorative paper whose content of cotton linters is 10 to 80 wt%, preferably 20 to 80 wt% of the total fiber content in the paper.

7. A method according to one of claims 1 to 6**, characterized in that** a printable decorative paper is used.

8. A method according to one of claims 1 to 7, **characterized in that** there is used a decorative paper with a surface application of a buffer system that controls the curing reaction of aminoplastic resin.

9. A method according to one of claims 1 to 8, **characterized in that** there is used a decorative paper with incorporation into the pulp of a buffer system that controls the curing reaction of aminoplastic resin.

10. A method according to one of claims 1 to 9, **characterized in that** a wood-fiber mat, wood-based chipboard or wood-based fiberboard, especially hard fiberboard, medium-density fiberboard or high-density fiberboard is used as the carrier.

11. A method according to one of claims 1 to 10, **characterized in that** the decorative paper is applied in one layer on the carrier.

## Revendications

1. Procédé de fabrication d'une pièce moulée, dans lequel un papier décoratif, qui comporte une proportion de linters de coton constituant au moins 10 % en poids et jusqu'à 100 % en poids de la proportion de fibres totale du papier, est imprégné d'une résine aminoplastique réticulable, appliqué sur un support en bois et façonné de manière tridimensionnelle par réticulation de la résine sous pression et lors de l'augmentation de la température.

2. Procédé selon la revendication 1, **caractérisé en ce que** le façonnage s'effectue par pressage.

3. Procédé selon la revendication 1 ou 2, **caractérisé en ce que** le support et le papier décoratif sont façonnés ensemble, par exemple par pressage dans une presse à estamper (presse inmould).

4. Procédé selon la revendication 1 ou 2, **caractérisé en ce qu'**un support est utilisé avec un contour de surface tridimensionnel et **en ce que** le papier décoratif est façonné conformément à ce contour, par exemple par pressage dans une presse à membrane.

5. Procédé selon l'une quelconque des revendications 1 à 4, **caractérisé en ce qu'**un papier décoratif est utilisé, dont la proportion de fibres se compose de linters de coton et de cellulose.

6. Procédé selon l'une quelconque des revendications 1 à 5, **caractérisé en ce qu'**un papier décoratif est utilisé, qui comporte une proportion de linters de carbone constituant 10 à 80 % en poids, de préférence 20 à 80 % en poids, de la proportion de fibres totale du papier.

7. Procédé selon l'une quelconque des revendications 1 à 6, **caractérisé en ce qu'**un papier décoratif imprimable est utilisé.

8. Procédé selon l'une quelconque des revendications 1 à 7, **caractérisé en ce qu'**un papier décoratif est utilisé avec une application en surface d'un système tampon qui commande la réaction de durcissement de la résine aminoplastique.

9. Procédé selon l'une quelconque des revendications 1 à 8, **caractérisé en ce qu'**un papier décoratif est utilisé avec l'introduction de substance d'un système tampon qui commande la réaction de durcissement de la résine aminoplastique.

10. Procédé selon l'une quelconque des revendications 1 à 9, **caractérisé en ce que** comme support une natte en fibres de bois, un panneau de particules de bois ou un panneau de fibres de bois, notamment un panneau de fibres dures, un panneau de fibres moyenne densité ou un panneau de fibres haute densité est utilisé.

11. Procédé selon l'une quelconque des revendications 1 à 10, **caractérisé en ce que** le papier décoratif est appliqué en une seule couche sur le support.
